# EUROPÄISCHE PATENTSCHRIFT

(11) **EP 1 192 398 B1**
(45) Veröffentlichungstag und Bekanntmachung des Hinweises auf die Patenterteilung: **31.03.2004**
(21) Anmeldenummer: 00938801.8
(22) Anmeldetag: 19.06.2000
(51) Int. Cl.: F25D 23/06, F17C 13/00

(54) **ISOLIERPLATTE, INSBESONDERE FÜR DEN NIEDERTEMPERATURBEREICH**
INSULATING PLATE, ESPECIALLY FOR THE LOW TEMPERATURE RANGE
PLAQUE ISOLANTE, NOTAMMENT ADAPTEE AU DOMAINE DES BASSES TEMPERATURES

(30) Priorität: 19.06.1999 DE 19928011
(43) Veröffentlichungstag der Anmeldung: 03.04.2002
(73) Patentinhaber: Porextherm-Dämmstoffe GmbH, 87437 Kempten (DE)
(72) Erfinder: REISACHER, Hannes, Porextherm-Dämmstoffe GmbH, D-87437 Kempten (DE)
(74) Vertreter: Fiener, Josef
(86) Internationale Anmeldenummer: PCT/EP2000/005637
(87) Internationale Veröffentlichungsnummer: WO 2000/079194

(56) Entgegenhaltungen:
- EP-A- 0 463 311
- EP-A- 0 762 043
- EP-A- 0 829 346
- EP-A- 0 930 475
- DE-A- 4 106 727
- DE-A- 4 310 613
- DE-C- 19 859 084
- US-A- 3 993 811
- US-A- 4 636 416
- US-A- 5 500 305
- US-A- 5 556 682

## Beschreibung

Die Erfindung bezieht sich auf eine Isolierplatte, insbesondere für den Niedertemperaturbereich, die gegen vorhandenen und/oder später eintretenden Wasserdampf und/oder andere Gase beständig ist. Eine derartige Platte ist aus der US-A-4 636 416 oder der DE-A-4 106 727 bekannt.
Derartige Isolierplatten werden bei Kühlanlagen, Kühlschränken oder kältetechnischen Geräten eingesetzt. Häufig werden hierzu noch Polyurethan- oder Polystyren-Schäume verwendet, die bei Normaldruck eine Wärmeleitfähigkeit von ca. 0,03 W/mK aufweisen. Demgegenüber weisen mikroporöse Dämmstoffe eine Wärmeleitfähigkeit von etwa 0,02 W/mK auf, da die damit erreichte minimale Porengröße im Nanobereich die Weglänge der Luftmoleküle und damit die Wärmeleitung erheblich reduziert. Dieser Effekt kann noch verbessert werden, wenn derartige Dämmstoffe auf beispielsweise 10 mbar oder darunter evakuiert werden. Hierzu wird das mikroporöse Pulver als Füllmaterial in eine möglichst luftdichte Umhüllung gepackt, so daß die Wasserdampf-Transportrate (WVTR) und die Sauerstoffdurchlässigkeit bzw.
- transportrate (OTR) möglichst gering sind, da ansonsten die Wärmeleitfähigkeit durch die Aufnahme von Wasserdampf bzw. Sauerstoff aufgrund des fallenden Evakuierungsgrades erheblich zunimmt und die Isoliereigenschaft somit innerhalb weniger Wochen im technisch brauchbaren Rahmen verlorengehen kann.

Bei der Produktion derartiger mikroporöser Isolierplatten bleibt trotz Verwendung trockenster Materialien jedoch noch eine Restfeuchte bis ca. 3 % erhalten. Diese stammt unter anderem aus der Feuchtigkeit der Umgebungsluft. Für das Evakuieren der Luft zur Erzielung des gewünschten Vakuums wird bei Vorhandensein einer gewissen Feuchtigkeit im mikroporösen Füllmaterial sehr viel Zeit benötigt, um ein ausreichendes Vakuum für Isolierzwecke (ca. 1 - 10 mbar) zu erzielen, da das vorhandene Wasser möglichst vollständig entfernt werden muß.

Ein weiteres Problem stellt sich bei der Lagerung der verfüllten, aber noch nicht evakuierten Isolierplatten. Diese nehmen aus der Umgebungsluft Feuchtigkeit auf, so daß die benötigte Zeit für die Evakuierung nach einer gewissen Lagerzeit stark ansteigt.

Weiterhin ist die Lebensdauer von Isolierplatten abhängig davon, daß Wasserdampf und Gase von dem Eindringen durch die Umhüllung hindurch in die Isolierplatte abgehalten werden. Durch das Eindringen von Wasserdampf, Luftfeuchtigkeit oder Gasen in die Isolierplatte nimmt das Vakuum und damit die Isolierfähigkeit ab.

Das Problem des Eindringens von Wasserdampf, Feuchtigkeit und/oder Gasen in Isolierplatten wird bis jetzt zumeist über die Wahl der Umhüllung gelöst. In der Regel werden Kunststoffolien, metallbeschichtete Kunststoffolien oder Metallfolien als Umhüllung verwendet. Von dem Gesichtspunkt der Barrierefähigkeit gegen das Eindringen von Wasserdampf aus betrachtet, wären Metallfolien, insbesondere Aluminiumfolien, anderen Materialien vorzuziehen. Metalle weisen jedoch eine sehr hohe Wärmeleitfähigkeit auf, so daß der Isoliereffekt der Isolierplatte durch die Umhüllung reduziert wird. Aluminium hat z. B. eine ca. 20.000 bis 100.000 mal höhere Wärmeleitfähigkeit als die in Isolierplatten üblichen verwendeten Füllmaterialien. Gegenüber Kunststoffmaterialien liegen Aluminiumfolien um ca. den Faktor 1.000 darüber. Dies bedeutet, daß zur Erhaltung der guten Isolierfähigkeit der Isolierplatte Kunststoffolien verwendet werden müssen, die aber gegenüber Metallfolien den Nachteil der höheren Durchlässigkeit von Wasserdampf und Gasen aufweisen. Zumeist werden deshalb metallbeschichtete Kunststoffolien für die Umhüllung von Isolierplatten verwendet. Deren Wärmeleitfähigkeit liegt jedoch immer noch erheblich über der von reinen Kunststoffolien. Ein weiteres Problem bieten metallbeschichtete Kunststoffolien auch für die Entsorgung nach ihrer Verwendung. Um eine sortenreine Entsorgung zu gewährleisten, müssen Metall und Kunststoff voneinander getrennt werden.

Ein anderer Ansatz zur Lösung des Problems des Eindringens von Wasserdampf und Gasen wird über das Einbringen eines Getters gesucht. Nachteil dieser Lösung ist jedoch, daß die handelsüblichen Getter sehr teuer sind, da als Gettermaterialien in der Regel Zirkonium-Vanadium-Eisen-Legierungen oder Zirkonium-Aluminium-Legierungen dienen. Außerdem bringen diese Getter den Nachteil mit sich, daß sich diese in einem extra Behältnis befinden, das in die Isolierplatte integriert werden muß. Um eine flächendeckende Wirkung zu erzielen, müssen zumindest mehrere dieser Getter in die Isolierplatte eingebracht werden. Neben dem Kostenfaktor bringt das Einbringen von Gettern noch Herstellungsprobleme mit sich, da nicht nur die Füllmaterialien miteinander vermischt, verpreßt und umhüllt werden müssen, sondern auch noch die tabletten- oder kapselförmigen Getter in gesonderten Schritten eingebracht werden müssen. Insbesondere bei sehr dünnen Isolierplatten kommt noch zusätzlich das Problem hinzu, daß die Dimensionen sehr gering sind und die Integration der Getter in diese dünnen Isolierplatten schwierig ist.

Aufgabe der vorliegenden Erfindung ist daher, eine Isolierplatte für den Niedertemperaturbereich bereitzustellen, die eine dauerhafte Beständigkeit gegen eindringenden Wasserdampf und/oder Gase aufweist.

Diese Aufgabe wird gelöst durch eine Isolierplatte nach Anspruch 1. Vorteilhafte Ausbildungen sind Gegenstand der Unteransprüche.

Der Vorteil einer derart ausgebildeten Isolierplatte liegt darin, daß das verwendete Trockenmittel in Pulverform vorliegt, welches mit den mikroporösen Füllmaterialien (feinteilige Metalloxide, ggf. mit Faserstoffen und Trübungsmitteln) vermischt, verpreßt und umhüllt wird. Dadurch wird kein zusätzlicher Herstellungsschritt benötigt, wie dies für das Einbringen der handelsüblichen Getter der Fall ist.

Der Hauptvorteil eines Trockenmittels für die Verwendung in Isolierplatten ist dessen Langzeitwirkung. Das in den Isolierplatten enthaltene Trockenmittel wird so lange seine Wirkung entfalten, wie noch unverbrauchtes Material in dem Füllmaterial vorhanden ist. Erst danach würde die natürliche Wasserdampf-Aufnahmekapazität des Füllmaterials, z. B. Siliciumaerogele, beansprucht.

Vorteilhaft ist die Verwendung eines derartigen Trockenmittels auch für eine Lagerhaltung der noch nicht evakuierten Isolierplatten. Dadurch, daß eindringender Wasserdampf und/oder Gase abgefangen werden, sind die Isolierplatten auch nach längerer Lagerzeit noch genauso schnell und effizient evakuierbar wie unmittelbar nach der Herstellung.

Ein weiterer wichtiger Aspekt der vorliegenden Erfindung ist, daß das Trockenmittel fein verteilt in den Isolierplatten vorliegt und nicht lokal konzentriert ist, wie dies bei einem Getter der Fall ist. Dadurch wird eine gleichmäßig über die ganze Isolierplatte erfolgende Aufnahme eindringenden Wasserdampfes erreicht.

Ferner kann als Umhüllung eine Kunststoffolie mit ihrer gegenüber Metallfolien ca. 1000fach höheren Wärmeleitfähigkeit verwendet werden. Trotz einer gegenüber Metallfolien höheren Wasserdampf- und Gasdurchlässigkeit droht nicht die Gefahr, daß das Vakuum im Laufe der Zeit abnimmt, da eindringende Gase und/oder Wasser abgefangen werden. So kann die geringere Wärmeleitfähigkeit gegenüber Metallfolien und damit die bessere Isolierfähigkeit der Kunststoffolie ausgenutzt werden, ohne befürchten zu müssen, daß die Isolierfähigkeit der Isolierplatte wegen eindringender Gase und/oder Wasserdampf im Laufe der Zeit abnimmt.

Als Trockenmittel für eine erfindungsgemäße Isolierplatte eignen sich alle insbesondere im Niedertemperaturbereich festen und pulverförmigen Trockenmittel, die mit Wasserdampf eine dauerhafte chemische Verbindung eingehen. Ebenfalls geeignet sind Trockenmittel, die nicht nur Wasserdampf, sondern auch Gase aufnehmen können.

Als besonders bevorzugtes Trockenmittel wird Calciumoxid (CaO) verwendet. Calciumoxid (gebrannter Kalk oder Ätzkalk) bildet mit Wasser Calciumhydroxid (Ca(OH)₂). Dieses ist ein inerter Feststoff, der aufgrund von Adsorptionsvorgängen mehr Wasser binden kann, als nach den stöchiometrischen Verhältnissen zu erwarten wäre. Calciumoxid ist leicht erhältlich, nicht teuer und bietet auch bei der Entsorgung der Isolierplatte keine Probleme, ebenso wie dies für Calciumhydroxid der Fall ist.

Weitere in der erfindungsgemäßen Isolierplatte verwendbare Trockenmittel sind z. B. Phosphorpentoxid (P₂O₅), Calciumhydrid (CaH), Aluminiumoxid (Al₂O₃) oder Kaliumcarbonat (K₂CO₃).

Die Zusammensetzung der Isolierplatte kann in Abhängigkeit von der gewünschten Anwendung variieren. Der Trockenmittelanteil beträgt bevorzugt 2 - 5 Gew-%. Nachfolgend sei eine besonders bevorzugte Zusammensetzung beispielhaft beschrieben:
63 Gew.-% feinteiliges Metalloxid;
27 Gew.-% Trübungsmittel;
7 Gew.-% Fasermaterial;
3 Gew.-% Trockenmittel in Form von CaO-Pulver.

Vorzugsweise verwendete feinteilige Metalloxide sind pyrogen erzeugte Kieselsäuren, einschließlich Lichtbogenkieselsäuren, alkaliarme Fällungskieselsäuren, Siliciumoxidaerogele, analog hergestellte Aluminiumoxide sowie deren Mischungen. Besonders bevorzugt werden Siliciumoxidaerogele.

Beispiele für Trübungsmittel sind Titandioxid, Ilmenit, Zirkondioxid und Zirkonsilikat sowie deren Mischungen. Bevorzugt wird Titandioxid verwendet. Beispiele für Fasermaterialien sind keramische Fasern, Glaswolle und Steinwolle, wobei bevorzugt Glasfasern eingesetzt werden. Als besonders bevorzugtes Trockenmittel wird fein gemahlenes Calciumoxid (CaO) beigemischt, da dieser aus der Baustoffindustrie bekannte "gebrannte Kalk" sehr preiswert erhältlich ist.

Variationen in der Zusammensetzung sind in folgenden Bereichen gewünscht und möglich:
30 - 80 Gew.-% feinteiliges Metalloxid;
0 - 50 Gew.-% Trübungsmittel;
0 - 50 Gew.-% Fasermaterial;
0,1-15 Gew.-% Trockenmittel.

Ebenso ist es möglich, einen Teil des Fasermaterials oder des Trübungsmittels durch ein Bindemittel oder einen Härter zu ersetzen.

## Patentansprüche

1. Isolierplatte, insbesondere für den Niedertemperaturbereich, mit einem Hauptbestand teil aus 30-80 Gew.-% feinteiligem Metalloxid, **dadurch gekennzeichnet, daß** diese ein Trockenmittel auf Calciumoxid-Basis enthält.

2. Isolierplatte nach Anspruch 1, **dadurch gekennzeichnet, daß** diese 0-50 Gew.-% Trübungsmittel, 0-50 Gew.-% Fasermaterial und 0,1-15 Gew.-% Trockenmittel enthält.

3. Isolierplatte nach Anspruch 1 oder 2, **dadurch gekennzeichnet, daß** der Trockenmittelanteil 2-5 % beträgt.

4. Isolierplatte nach einem der vorhergehenden Ansprüche, **dadurch gekennzeichnet, daß** das Trockenmittel pulverförmig ist.

5. Isolierplatte nach einem der vorhergehenden Ansprüche, **dadurch gekennzeichnet, daß** das Trockenmittel Ilmenit, Zirkondioxid und Zirkonsilikat oder eine Mischung zweier oder aller Komponenten ist.

6. Isolierplatte nach Anspruch 1 oder 2, **dadurch gekennzeichnet, daß** das feinteilige Metalloxid ein Siliciumoxid-Aerogel ist.

7. Isolierplatte nach Anspruch 1 oder 2, **dadurch gekennzeichnet, daß** das Trübungsmittel Titandioxid ist.

8. Isolierplatte nach Anspruch 1 oder 2, **dadurch gekennzeichnet, daß** das Fasermaterial Glasfasern sind.

9. Isolierplatte nach einem der vorhergehenden Ansprüche, **dadurch gekennzeichnet, daß** diese mit einer Kunststoffolie umhüllt ist.

10. Isolierplatte nach einem der vorhergehenden Ansprüche, **dadurch gekennzeichnet, daß** in dem Füllmaterial ein Bindemittel oder ein Härter enthalten ist.

## Claims

1. An insulating plate, especially for the low temperature range, with a main component consisting of 30-80 wt% fine-particled metallic oxide,
**characterized in that**
said plate contains a desiccant based on calcium oxide.

2. The insulating plate of claim 1, **characterized in that** it contains 0-50 wt% of an opacifier, 0-50 wt% of fibrous material and 0.1-15 wt% of desiccant.

3. The insulating plate of claim 1 or 2, **characterized in that** the desiccant proportion is 2-5 %.

4. An insulating plate according to any of the preceding claims, **characterized in that** the desiccant is powdery.

5. An insulating plate according to any of the preceding claims, **characterized in that** the desiccant is ilmenite, zirconium dioxide and zirconium silicate or a mixture of two or all of the components.

6. The insulating plate of claim 1 or 2, **characterized in that** the fine-particled metallic oxide is a silica aerogel.

7. The insulating plate of claim 1 or 2, **characterized in that** the opacifier is titanium dioxide.

8. The insulating plate of claim 1 or 2, **characterized in that** the fibrous material is glass fibres.

9. An insulating plate according to any of the preceding claims, **characterized in that** it is enveloped with a plastic foil.

10. An insulating plate according to any of the preceding claims, **characterized in that** a binder or a hardener is contained in the packing.

## Revendications

1. Plaque isolante, en particulier pour les basses, comportant un composant principal de 30 à 80 % en masse d'oxyde métallique fin, **caractérisée en ce que** celle-ci comporte un agent asséchant à base d'oxyde de calcium.

2. Plaque isolante selon la revendication 1, **caractérisée en ce que** celle-ci comprend 0 à 50 % en masse d'un agent opacifiant, 0 à 50 % en masse de matériau fibreux et 0,1 à 15 % en masse d'agent asséchant.

3. Plaque isolante selon la revendication 1 ou 2, **caractérisée en ce que** la proportion en agent asséchant représente 2 à 5 %.

4. Plaque isolante selon l'une des revendications précédentes, **caractérisée en ce que** l'agent asséchant se présente sous la forme d'une poudre.

5. Plaque isolante selon l'une des revendications précédentes, **caractérisée en ce que** l'agent asséchant est de l'ilménite, du dioxyde de zirconium et du silicate de zirconium, ou est un mélange de deux de ces composants ou de tous ces composants.

6. Plaque isolante selon la revendication 1 ou 2, **caractérisée en ce que** l'oxyde métallique, finement divisé est un aérogel d'oxyde de silicium.

7. Plaque isolante selon la revendication 1 ou 2, **caractérisée en ce que** l'agent opacifiant est du dioxyde de titane.

8. Plaque isolante selon la revendication 1 ou 2, **caractérisée en ce que** le matériau fibreux est constitué par des fibres de verre.

9. Plaque isolante selon l'une des revendications précédentes, **caractérisée en ce que** celle-ci est enveloppée d'une feuille de matière plastique.

10. Plaque isolante selon l'une des revendications précédentes, **caractérisée en ce qu'**un liant ou un durcisseur est contenu dans le matériau de charge.
